# EUROPÄISCHE PATENTSCHRIFT

(11) **EP 0 035 681 B1**
(45) Veröffentlichungstag und Bekanntmachung des Hinweises auf die Patenterteilung: **01.06.1983**
(21) Anmeldenummer: 81101268.1
(22) Anmeldetag: 21.02.1981
(51) Int. Cl.: C22C 38/12, C22C 38/24, C21D 9/00, C21D 1/02

(54) **Verwendung eines Stahls hoher Festigkeit und Zähigkeit**
Use of a steel having high strength and toughness
Utilisation d'un acier à résistance mécanique et ténacité élevées

(30) Priorität: 12.03.1980 DE 3009443
(43) Veröffentlichungstag der Anmeldung: 16.09.1981
(73) Patentinhaber: Thyssen Edelstahlwerke AG, 40211 Düsseldorf (DE)
(72) Erfinder: Brandis, Helmut, Dr. Ing., D-4150 Krefeld (DE); Serosh, Dr. Ing., D-4154 Tönisvorst 1 (DE); von den Steinen, Albert, Dr. Ing., D-4150 Krefeld (DE)

## Beschreibung

Die Erfindung betrifft die Verwendung eines Stahls als Werkstoff für Bauteile, die nach dem Abkühlen an ruhender oder bewegter Luft gegebenenfalls nach gesteuerter Abkühlung von Schmiedetemperaturen oder von Glühtemperaturen über 1 150 °C ein Gefüge aus Ferrit und Perlit aufweisen und dabei Streck- bzw- 0,2-Grenzwerte von mindestens 490 N/nm² und eine Kerbschlagarbeit (gemessen an der DVM-Probe) von mindestens 30 J bzw. mindestens 25 J haben.

Seit etwa 10 Jahren wird ein mikrolegierter Kohlenstoff-Mangan-Stahl mit Vanadium oder Niob für geschmiedete Bauteile wie z. B. Kurbelwellen verwendet (DE-A-23 50 370). Ein solcher Stahl ist z. B. der 49 Mn VS3 (Kurzname nach DIN). Für ihn wird in der Stahl-Eisen-Liste (Werkstoff Nr. 1.119 9) nachstehender Analysenbereich angegeben :

Das Merkmal dieses Stahles ist, daß er nach dem Schmieden bei Temperaturen zwischen 1 000 und 1 250°C, vorzugsweise im Gesenk zwischen 1 180 und 1 250°C, mit anschließendem Ablegen an ruhender oder bewegter Luft eine Mindest-0,2-Grenze von 450 N/mm^{2 -} ohne eine nachträgliche Wärmebehandlung - erreicht. Dieser Wert wird durch die Ausscheidungshärtung von Vanadiumkarbiden oder -karbonitriden hervorgerufen.

Die Kerbschlagzähigkeit dieses Werkstoffes ist jedoch gering, so daß seine Verwendung sich auf bestimmte Bauteile, wie z.,B. die Kurbelwelle und den Pleuel beschränkt, bei denen andere mechanische Eigenschaften als die Zähigkeit im Vordergrund stehen. Typische Kennwerte, die an 49 MnVS 3 nach dem Glühen bei rd. 1 225 °C und nach dem Schmieden im Gesenk zu Kurbelwellen erreicht werden, sind in Beispiel 1 aufgeführt. Nach dem Glühen bei 1225°C werden etwas höhere Festigkeitswerte bei geringeren Kerbschlagarbeitswerten erzielt als nach dem Schmieden im Gesenk. Die Festigkeitswerte können durch Einstellen der Kohlenstoff- und Mangangehalte im oberen oder unteren Bereich der _{G}renzanalyse variiert werden, während die Kerbschlagarbeitswerte -insbesondere nach dem Glühen oder Schmieden bei Temperaturen um 1 200 °C dadurch nicht wesentlich verändert werden.

Das Gefüge des 49 MnVS 3 nach der Behandlung 1 225 °C 0,5 h/Luft (Beispiel 1) ist aus Bild 1 ersichtlich. Der voreutektoidische Ferrit liegt überwiegend auf den ehemaligen Austenitkorngrenzen, wodurch die Bestimmung der bei 1 225 °C vorhandenen Korngröße ermöglicht wird. Nach der Bildrichtreihe von ASTM E 112 ist dieses Gefüge den Bildnummern 1 bis 3 zuzuordnen.

Die Kerbschlagarbeit dieses Stahls ist jedoch für viele Verwendungszwecke zu niedrig.

Dieser Erfindung liegt daher nun die Aufgabe zugrunde, einen Stahl mit verbesserter Zähigkeit bei ähnlichen Festigkeitswerten bereitzustellen, wobei dies durch einfache Luftabkühlung von Glüh- bzw. Warmformgebungstemperaturen ohne weitere Wärmebehandlung erreicht werden soll.

Zur Lösung dieser Aufgabe wird die Verwendung eines Stahls der in den Ansprüchen angegebenen Analyse für den eingangs genannten Zweck vorgeschlagen. Besonders eignet sich der Stahl für Gegenstände mit größeren Querschnitten, deren kleinster Querschnitt mindestens 100 cm² beträgt.

Die Ergebnisse von Untersuchungen haben überraschenderweise gezeigt, daß durch eine bestimmte Kombination von Silizium, Mangan und Vanadium ein feinkörniges Gefüge nach dem Glühen von Temperaturen über 1 200 °C mit anschließendem Ablegen an Luft erreicht werden kann. Dafür sind ein Siliziumgehalt von mindestens 0,65 %, ein Vanadiumgehalt von wenigstens 0,05 % und ein Mangangehalt von wenigstens 0,55% notwendig. Das durch diese Kombination der Legierungselemente erreichbare typische Gefüge nach dem Glühen bei 1225°C ist in Bild 2 abgebildet, und die augenscheinlich wahrnehmbare Korngröße liegt nach ASTM zwischen den Bildnummern 7 bis 8.

Überraschend war auch die Feststellung, daß die allgemein angenommene Gleichwertigkeit von Niob und Vanadium im vorliegenden Fall nicht gilt. Vanadium wäre also durch Niob nicht ersetzbar. Die vorteilhaften Eigenschaften, die mit Vanadium erzielt werden, erreichen Stähle mit Niob statt Vanadium nicht.

Fehlt eines der Elemente Silizium, Mangan oder Vanadium, so wird die voreutektoidische Ferritbildung innerhalb der ehemaligen Austenitkörner unterdrückt, und es ergibt sich somit ein grobes Sekundärkorn.

Dies veranschaulicht die Gefügeaufnahme in Bild 3, die von einem Stahl stammt mit den in diesem Patent beanspruchten Gehalten an Silizium und Mangan, jedoch ohne Vanadiumzusatz. Die Korngröße beträgt 2 bis 3 nach ASTM. In diesem Zustand ist eine 0,2-Grenze von rd. 500 N/mm² bei einer Kerbschlagarbeit von 10 bis 15 J, gemessen an der DVM-Probe, ermittelt worden.

Ein weiteres Beispiel ist das in Bild 4 dargestellte Gefüge eines Silizium, Mangan und Vanadium enthaltenden Stahls, jedoch mit einem Siliziumgehalt von 0,3 %, welcher unterhalb des in diesem Patent beanspruchten Bereichs liegt. In diesem Falle sind ebenfalls Korngrößen von 2 bis 3 nach ASTM geschätzt und Kerbschlagarbeitswerte zwischen 10 bis 14 J bei einer 0,2-Grenze von rd. 500 N/mm² bestimmt worden.

Die Beispiele der Vergleichsstähle, deren Gefüge in den Bildern 1, 3 und 4 abgebildet, sind, heben deutlich hervor, welche niedrigen Kerbschlagarbeitswerte (10-15 J) bei 0,2-Grenzen zwischen 500 und 570 N/mm² erzielt werden.

Die günstige Wirkung des Gefüges des erfindungsgemäßen Stahls (Bild 2) auf die mechanischen Eigenschaften nach dem Glühen von 1 225 °C mit anschließendem Ablegen an Luft wird anhand von zwei Beispielen verdeutlicht.

### Beispiel 2

Enthält die Kennwerte eines Stahls mit rd. 0,35 % C und mit Silizium- und Mangangehalten im unteren beanspruchten Bereich. Bei 0,2-Grenzen von rd. 500 N/mm² -also ähnlich denjenigen der Vergleichsstähle mit den in Bildern 3 und 4 gezeigten Gefügen-, ergeben sich bedeutend höhere Kerbschlagarbeitswerte von rd. 38 J.

### Beispiel 3

Eine Erhöhung des Kohlenstoffgehaltes des erfindungsgemäßen Stahls von 0,33 auf 0,43 % führt zu einer höheren 0,2-Grenze von rd. 570 N/mm² bei Kerbschlagarbeitswerten von rd. 28 J. Verglichen mit 49 MnVS 3 (Beispiel 1) hat dieser Stahl eine fast dreifach höhere Kerbschlagarbeit bei praktisch gleicher 0,2-Grenze.

### Beispiel 4

Hier wurden Kennwerte, die an dem erfindungsgemäßen Stahl nach dem Walzen oder Schmieden in den üblichen Temperaturbereichen mit anschließendem Ablegen an Luft ermittelt. Dieser Stahl weist Silizium- und Mangangehalte an der oberen Grenze des beanspruchten Bereichs auf. Den aufgeführten Werten ist zu entnehmen, daß auch an größeren Querschnitten eine hohe 0,2-Grenze, hier z. B. rd. 580 N/mm², bei zugleich günstigen Kerbschlagarbeitswerten zu erzielen ist. Diese Werte liegen in der Größenordnung, die an niedriglegierten Baustählen erreicht werden, die aber einer aufwendigen Vergütungsbehandlung unterworfen werden müssen.

### Beispiel 1

### Behandlungszustand

### Beispiel 2

### Beispiel 3

### Beispiel 4

## Patentansprüche

1. Verwendung eines Stahls mit
Rest Eisen und erschmelzungsbedingte Verunreinigungen
als Werkstoff für Bauteile, die nach dem Abkühlen an ruhender oder bewegter Luft gegebenenfalls nach gesteuerter Abkühlung von Schmiedetemperaturen oder von Glühtemperaturen über 1 150 °C ein Gefüge aus Ferrit und Perlit aufweisen und dabei Streck- bzw. 0,2-Grenzwerte von mindestens 490 N/mm² und eine Kerbschlagarbeit (gemessen an der DVM-Probe) von mindestens 30 J haben.

2. Verwendung eines Stahls mit
Rest Eisen und erschmelzungsbedingte Verunreinigungen
als Werkstoff für Bauteile, die nach dem Abkühlen an ruhender oder bewegter Luft oder nach gesteuerter Abkühlung von Schmiede- oder von Glühtemperaturen über 1 150 °C ein Gefüge aus Ferrit und Perlit besitzen und dabei Streck- bzw. 0,2-Grenzwerte von mindestens 530 N/mm² und eine Kerbschlagarbeit (gemessen an der DVM-Probe) von wenigstens 25 J aufweisen.

3. Verwendung eines Stahls mit
für Bauteile, die nach dem Warmumformen durch Walzen, Schmieden oder Pressen bei Endverformungstemperaturen unter 1 150°C und anschließendem Abkühlen an ruhender oder bewegter Luft ein ferritischperlitisches Gefüge mit einer Streck- oder 0,2-Grenze von mindestens 550 N/mm² und einer Kerbschlagarbeit (gemessen an der DVM-Probe) von wenigstens 30 J aufweisen.

4. Verwendung eines Stahls der Zusammensetzung, Behandlung und Eigenschaften nach Anspruch 3, als Werkstoff für Bauteile, deren kleinster Querschnitt mindestens 100 cm² beträgt.

## Claims

1. Use of a steel containing
the remainder being iron, and impurities resulting from the melting process,
as a material for components which, after cooling in still air, or in moving air, or, if appropriate, after controlled cooling from forging or annealing temperatures above 1,150°C, possess a structure composed of ferrite or pearlite, associated with yield-point values and/or 0.2-% yield-strength values of not less than 490 N/mm², and absorbed-energy values, measured in notched-bar impact tests on DVM-type test pieces, of not less than 30 J.

2. Use of a steel containing
the remainder being iron and impurities resulting from the melting process,
as a material for components which, after cooling in still air, or in moving air, or after controlled cooling from forging or annealing temperatures above 1,150°C. possess a structure composed of ferrite and pearlite, associated with yield-point values and/or 0.2-% yield-strength values of not less than 530 N/mm² and absorbed-energy values, measured in notched-bar impact tests on DVM-type test pieces, of not less than 25 J.

3. Use of a steel containing
for components which, after hot-shaping by rolling, forging or pressing, the final temperatures during these hot-shaping operations being below 1,150 °C, and after subsequent cooling in still air, or in moving air, possess a ferritic/pearlitic structure, with a yield point or a 0.2-% yield-strength of not less than 550 N/mm² and absorbed-energy values, measured in notched-bar impact tests on DVM-type test pieces, of not less than 30 J.

4. Use of a steel possessing the composition, treated according to Claim 3, and possessing properties according to Claim 3, as a material for components having a minimum cross-section of not less than 100 cₘ².

## Revendications

1. Application d'un acier contenant
le reste étant formé de fer et d'impuretés dues à la fusion,
comme matériau pour éléments de construction qui, après refroidissement à l'air en repos ou en mouvement, éventuellement après refroidissement contrôlé depuis des températures de forgeage ou depuis des températures de recuit supérieures à 1 150 °C, présentent une structure formée de ferrite et de perlite et ont des limites élastiques ou limites à 0,2 d'au moins 490 N/mm² et une énergie de choc sur éprouvette entaillée (mesurée sur l'éprouvette DVM) d'au moins 30 J.

2. Application d'un acier contenant
le reste étant formé de fer et d'impuretés dues à la fusion,
comme matériau pour éléments de construction qui, après refroidissement à l'air en repos ou en mouvement ou après refroidissement contrôlé depuis des températures de forgeage ou de recuit supérieures à 1 150 °C, présentent une structure formée de ferrite et de perlite et ont des limites élastiques ou limites à 0,2 d'au moins 530 N/mm² et une énergie de choc sur éprouvette entaillée (mesurée sur l'éprouvette DVM) d'au moins 25 J.

3. Application d'un acier contenant
pour des éléments de construction qui, après déformation à chaud par laminage, forgeage ou à la presse à des températures finales de déformation inférieures à 1 150 °C et ensuite refroidissement à l'air en repos ou en mouvement, présentent une structure ferritique-perlitique avec une limite élastique ou limite à 0,2 d'au moins 550 N/mm² et une énergie de choc sur éprouvette entaillée (mesurée sur l'éprouvette DVM) d'au moins 30 J.

4. Application d'un acier présentant la composition, le traitement et les propriétés selon la revendication 3, comme matériau pour des éléments de construction dont la plus petite section est d'au ¹ moins 100 _{cm}².
